# EUROPÄISCHE PATENTSCHRIFT

(11) **EP 3 058 120 B1**
(45) Veröffentlichungstag und Bekanntmachung des Hinweises auf die Patenterteilung: **25.09.2019**
(21) Anmeldenummer: 14786780.8
(22) Anmeldetag: 09.10.2014
(51) Int. Cl.: D01G 15/86

(54) **GARNITURTRÄGER**
CLOTHING CARRIER
SUPPORT DE GARNITURE

(30) Priorität: 15.10.2013 CH 17552013
(43) Veröffentlichungstag der Anmeldung: 24.08.2016
(73) Patentinhaber: Graf + Cie AG, 8640 Rapperswil (CH)
(72) Erfinder: ARTZT, Peter, 72766 Reutlingen (DE); STEINBACH, Günter, 72770 Reutlingen (DE); JEHLE, Volker, 78337 Öhningen (DE)
(74) Vertreter: Härdi, Rudolf
(86) Internationale Anmeldenummer: PCT/CH2014/000147
(87) Internationale Veröffentlichungsnummer: WO 2015/054798

(56) Entgegenhaltungen:
- CH-A- 137 714
- CH-A1- 704 412
- DE-A1-102010 041 256
- GB-A- 1 521 001
- GB-A- 2 142 572
- JP-U- S5 779 170
- US-A- 3 533 902

## Beschreibung

Die vorliegende Erfindung betrifft einen Garniturträger für flexible oder halbstarre Garnituren.
Flexible und halbstarre Garnituren werden in verschiedenen Bereichen der Verarbeitung von textilen Fasern eingesetzt. Eine flexible oder halbstarre Garnitur besteht im Wesentlichen aus einem Garniturträger und den Garniturspitzen. Die Garniturspitzen werden durch Drahthäkchen gebildet, welche U-förmig ausgebildet sind. Die Drahthäkchen werden in einem sogenannten Setzvorgang in bestimmten Abständen und Anordnungen durch den Garniturträger hindurch gestochen, wobei deren Enden aus dem Garniturträger hervorstehen und die Garniturspitzen bilden. Die Anzahl Garniturspitzen pro Flächeneinheit wird als Spitzendichte bezeichnet. Die Drahthäkchen werden im Garniturträger gehalten und weisen abhängig von ihrer Form und Länge sowie der Beschaffenheit des Garniturträgers eine gewisse Flexibilität auf. Halbstarre Garnituren weisen die stärkeren Drahthäkchen auf als die flexiblen Garnituren. Ebenfalls ist der Garniturträger bei halbstarren Garnituren stärker, im Sinne von geringerer Flexibilität, als bei flexiblen Garnituren ausgeführt.

Aus dem Stand der Technik sind verschiedene Ausführungen von Garniturträgern bekannt, wobei diese in der Regel mehrschichtig ausgeführt sind. Die DE 10 2006 016 832 offenbart einen Garniturträger aus mindestens zwei Schichten, einer Unterschicht und einer Deckschicht. In der Unterschicht werden die Drahthäkchen verankert. Die Deckschicht hingegen ermöglicht ein ungestörtes Schwingen der Drahthäkchen, was im Besonderen bei einer Anwendung in der Kardierung wichtig ist. Die Unterschicht wird aus einem Vliesstoff gebildet, wobei sich das Material des Vliesstoffes vom Material der Deckschicht unterscheidet.
Die CH 636 134 offenbart einen Garniturträger bestehend aus einem Grundkörper mit darin eingebetteten Verstärkungseinlagen. Der Grundkörper ist aus einem elastischen Kunststoff und die Verstärkungseinlagen aus Gewebe oder Gewebeschichten hergestellt.

In der DE 74 14 314 wird eine bekannte Ausführung von Garniturträgern, welche aus mehreren Gewebeschichten besteht, dahingehend verbessert, dass mindestens eine Schicht aus einem Vliesstoff eingefügt wird.

Die CH 704 412 offenbart einen Garniturträger, welcher aus einem Vlies besteht, das aus einer bestimmten Mischung von verschiedenen Fasertypen hergestellt wird. Zur Anwendung kommen dabei insbesondere Schrumpffasern, welche bei einer thermischen Behandlung im Herstellungsprozess zu einer Verfestigung des Vlieses führen.

Die GB 2 142 572 A offenbart ein mehrlagiger Garniturträger, dessen Oberfläche mit einer PUR Schicht, die zur Verbesserung der dauerelastischen Eigenschaften des Garniturträgers beiträgt, versehen ist.

Alle aus dem Stand der Technik bekannten Garniturträger haben den Nachteil, dass sie aus mehreren Schichten aufgebaut werden oder aus einer bestimmten Mischung von verschiedenen Fasern bestehen, wobei die unterschiedlichen Schichten respektive die verschiedenen Fasern miteinander verbunden werden müssen. Die Notwendigkeit eines schichtweisen Aufbaus oder der Verwendung verschiedener Materialien bei einem Vlies für einen Garniturträger erscheint dadurch zwingend, dass einerseits eine starke Verankerung der Drahthäkchen im Garniturträger und andrerseits eine gewisse Beweglichkeit der Garniturspitzen und auch deren Sitz im Garniturträger gewährleistet sein muss. Nachteilig an Garniturträgern nach dem Stand der Technik sind auch relativ schwache Rückstellkräfte, welche die Garniturspitzen nach einer Auslenkung jeweils in die ursprüngliche Position zurückbringen. Dies ist auch darin begründet, dass bekannte Garniturträger nach kurzer Zeit ausleiern und dadurch die Garniturspitzen im Garniturträger zu viel Spiel aufweisen. Dies führt zum sogenannten Überreissen der Garnitur.

Der Erfindung liegt die Aufgabe zugrunde, einen Garniturträger zu schaffen, welcher einen einfachen Aufbau und eine für die Verankerung von Drahthäkchen notwendige Festigkeit aufweist und trotzdem die notwendige Beweglichkeit der Drahthäkchen zulässt.

Die Aufgabe wird gelöst durch die Merkmale im kennzeichnenden Teil der unabhängigen Ansprüche.

Zur Lösung der Aufgabe wird ein Garniturträger für flexible oder halbstarre Garnituren vorgeschlagen , welcher ein durch Vernadelung verfestigtes getäfeltes Wirrvlies ist, wobei das Wirrvlies aus Polyester (PES)-Fasern oder Polyamid (PA)-Fasern gebildet ist und mit einem Polymer imprägniert ist.

Unter einem Wirrvlies ist ein textiles Flächengebilde aus Fasern oder Filamenten zu verstehen, das durch die lose Aneinanderreihung und Aufeinanderschichtung ungeordneter Fasern oder Filamente entsteht. Es wird bei der vorliegenden Erfindung kein Unterschied gemacht zwischen der Verwendung von Stapelfasern und Endlosfilamenten. Ein Vlies kann aus Längs-, Längs- und Quer-, Querfasern oder -filamenten oder aus einer vollkommenen Wirrlage bestehen, wobei bei einer Wirrlage das Vlies als Wirrvlies bezeichnet wird. Sind die Fasern oder Filamente in einer Richtung ausgelegt, spricht man von einem Unidirektionalen Vlies.

Zur Erlangung der für einen Garniturträger wesentlichen Eigenschaften haben sich zur Wirrvliesbildung Polyester (PES)-Fasern oder Polyamid (PA)-Fasern als geeignet herausgestellt. Bevorzugterweise werden die Fasern als Stapelfasern mit einer Stapellänge von 30 mm bis 80 mm und einer Faserfeinheit von 1,0 dtex bis 5,0 dtex verwendet. Die spezifische Festigkeit beträgt 25 cN/tex bis 60 cN/tex. Alternativ können auch Endlos-Filamente mit derselben Faserfeinheit und Festigkeit verwendet werden.

Bevorzugterweise wird das Wirrvlies aus Polyamid-Fasern hergestellt. Polyamid-Fasern weisen im Vergleich zu Polyester-Fasern ein höheres Feuchteaufnahmevermögen auf, was sich auch in einer höheren Benetzbarkeit ausdrückt. Dadurch wird eine erhöhte Haftung des bei der Imprägnierung verwendeten Polymers an der einzelnen Faser erreicht. Auch zeigt die Polyamid-Faser ein höheres Wiedererholungsvermögen nach einer mechanischen Belastung als die Polyester-Faser. Das heisst nach einer mechanischen Belastung findet die Polyamid-Faser eher in den ursprünglichen Zustand zurück als die Polyester-Faser. Diese mechanischen Rückstellkräfte führen in der vorliegenden Anwendung zu einer erhöhten Standzeit des Garniturträgers.

Wie aus dem Stand der Technik bekannt, werden die zur Bildung des Wirrvlieses verwendeten Fasern nach dem Krempelprozess auf einem Band als Wirrvliesschicht abgelegt und im Anschluss mit einem Vliesquerleger übereinandergeschichtet. Durch die Quertäfelung mehrerer Wirrvliesschichten wird ein getäfeltes Wirrvlies mit Vorzugsrichtung der Fasern in Querrichtung gebildet. Unter der Querrichtung ist die orthogonal zu einer Laufrichtung des Bandes auf dem die Wirrvliesschicht abgelegt wird zu verstehen. Durch die Täfelung (Doublierung) wird das gewünschte Flächengewicht des Wirrvliesanteils des Garniturträgers erreicht. Erfindungsgemäß ist das Wirrvlies aus mindestens 30 - 60 Täfelungen, bevorzugterweise aus 40 Täfelungen aufgebaut.

Ein getäfeltes Wirrvlies wird nur begrenzt durch sich selbst zusammengehalten. Um diesen begrenzten Zusammenhalt zu verbessern wird das Wirrvlies einem Vernadelungsprozess unterzogen und dadurch eine Vliesverfestigung erzielt. Eine Vernadelung kann in einer oder auch mehreren Passagen durchgeführt werden. Weiter ist es durch gezieltes Verziehen (Recken) des Vlieses vor oder nach dem Vernadelungsprozess möglich die Faserorientierung im Vlies zu beeinflussen. Dadurch können definierte Kraft-Dehnungseigenschaften des Vlieses in Längs- und Querrichtung eingestellt werden. Durch die Vernadelung wird eine Erhöhung der Dichte des Wirrvlieses bewirkt, es werden bis zu 0.3 g/cm³ erreicht.

Nach der Vernadelung wird das Wirrvlies ein erstes Mal durch Kalanderwalzen geführt. Dadurch werden Dickenunterschiede ausgeglichen und eine definierte Dicke respektive Dichte eingestellt.

Eine wichtige Eigenschaft eines Garniturträgers ist die Dauerelastizität. Die später eingesetzten Garniturspitzen werden derart beansprucht, dass sich die Drahthäkchen hin und her bewegen. Damit die Drahthäkchen in ihrer Befestigung nicht ausleiern, muss der Garniturträger eine hohe Dauerelastizität aufweisen. Zur Erhöhung der Dauerelastizität wird der Garniturträger nach der ersten Kalandrierung mit einem Polymer imprägniert.

Dabei wird das Polymer, beispielsweise Latex (Acrylnitril), in Form einer wässrigen Dispersion bereitgestellt. Bevorzugterweise beträgt der Wasseranteil 50 bis 70 Prozent, bevorzugterweise weniger als 60 Prozent. Das Wirrvlies wird in dieser Dispersion getaucht, wodurch das Wirrvlies in seinen Hohlräumen die Dispersion aufnimmt. Anschliessend wird das Wirrvlies durch eine zweite Kalandrierung abgepresst zur Abführung überflüssiger Dispersion und in einem weiteren Schritt stabilisiert und getrocknet.

Zur Stabilisierung wird üblicherweise ein Infrarot-Feld verwendet, wodurch ein Sedimentieren des Polymers verhindert wird. Die Stabilisierung und Trocknung des Wirrvlieses kann in einem beheizten Raum erfolgen durch den das Wirrvlies transportiert wird. Dabei kann das Wirrvlies auf Bändern, Walzen oder sonstigen geeigneten Mitteln, beispielsweise besaugte Trommeln eines Siebtrommeltrockners, durch den beheizten Raum geführt werden.

In einer weiteren Ausführungsform können zur Stabilisierung und Trocknung des Wirrvlieses auch beheizte Walzen verwendet werden. Die Beheizung ermöglicht die Schaffung glatter Oberflächen, respektive eine Einstellung der Oberflächenbeschaffenheit des Garniturträgers.

Die Imprägnierung hat ebenfalls eine Erhöhung der Dichte zur Folge. Mit Hilfe der Veränderung des Polymeranteils in der wässrigen Dispersion kann die eingelagerte Polymermenge im Garniturträger bestimmt werden. Dies wirkt sich aus auf die Elastizität und die Dichte des Garniturträgers, es werden Dichten von 0,4 g/cm³ bis 0,5 g/cm³ erreicht. Dabei hat das Polymer einen Anteil von 20 bis 60 Prozent am Gewicht des imprägnierten Wirrvlieses.

Vorteilhafterweise erreicht das imprägnierte Wirrvlies ein spezifisches Flächengewicht von mehr als 1'400 g/m². Es hat sich gezeigt, dass imprägnierte Wirrvliese mit einem geringeren spezifischen Flächengewicht eine Verringerung der Haltekräfte der darin eingestochenen Drahthäkchen zur Folge haben und dadurch ein rascheres Ausleiern der Drahthäkchen fördern. Bevorzugterweise beträgt das spezifische Flächengewicht des imprägnierten Wirrvlieses mehr als 1'600 g/m².

Erfindungsgemäß ist durch Kaschieren mit einer Polyurethan (PUR)-Folie ein Strukturausgleich zumindest einer Oberfläche des Wirrvlieses vorgesehen. Durch das Kaschieren wird die PUR-Folie mit dem Wirrvlies verbunden. Im Besonderen eignet sich das Thermokaschieren, bei welchem unter Wärmeeinfluss und unter Druck die PUR-Folie auf den Garniturträger aufgebracht wird, beispielsweise mit Hilfe von beheizten Walzen. Die dabei zur Anwendung kommende PUR-Folie weist eine Stärke von 0,1 mm bis 0,5 mm auf, bevorzugterweise werden PUR-Folien mit einer Stärke von 0,1 mm bis 0,3 mm verwendet. Dieser durch die Folie geschaffene Überzug hat den Vorteil, dass die Oberfläche des Garniturträgers einfach zu reinigen ist und im Einsatz die am Garniturträger vorbeigeführten Fasern zu weniger Anhaftungen führen. Zudem trägt die PUR-Folie zur Verbesserung der dauerelastischen Eigenschaften des Garniturträgers bei. Die auf das Wirrvlies aufgebrachte PUR-Folie erhöht die Rückhaltekraft des Wirrvlieses bezüglich der später eingesetzten Drahthäkchen.

Durch die Verwendung von beheizten Walzen oder Bändern bei der Thermokaschierung wird die PUR-Folie mit einer Oberflächenstruktur versehen. Durch den Druck welche die Walzen resp. Bänder auf die PUR-Folie ausüben wird eine auf den Walzen resp. Bändern vorhandene Struktur auf die Folie übertragen.

Auch ist die Faserreibung auf einer strukturierten Oberfläche wesentlich geringer als auf einer glatten Oberfläche, dies ist darin zu begründen, dass die tatsächliche Berührungsfläche zwischen einer Faser und der Oberfläche des Garniturträgers durch die Strukturierung der Oberfläche verkleinert wird. Bevorzugterweise weist die Oberfläche der PUR-Folie eine wellenartige Struktur auf. Die wellenartige Struktur wird durch die beheizten Walzen resp. Bänder während des Kaschierens auf die Oberfläche der PUR-Folie übertragen.

Die Oberfläche der PUR-Folie weist bevorzugterweise eine Oberflächenrauheit Ra von 5 µm bis 30 µm, besonders bevorzugt 7 µm bis 20 µm auf. Die grösste Höhendifferenz Rz beträgt mehr als 30 µm. Die Kennzahlen zur Oberflächenrauheit Ra und Rz sind dabei mit dem Tastschnittverfahren nach der Norm DIN EN ISO 4287 (Ausgabe 1998) zu bestimmen. Das dabei zur Verwendung kommende Tastschnittgerät ist durch die Norm EN ISO 3274 (Ausgabe 1997) in seinen Nenneigenschaften bestimmt.

Es hat sich gezeigt, dass eine strukturierte Oberfläche oder auch eine erhöhte Rauhigkeit der Oberfläche gegenüber einer glatten Oberfläche der PUR-Folie zu einem besseren Abgleiten der Fasern auf der Oberfläche sowie zu einer Verminderung der Anhaftung von Schmutz führt. Dies trägt auch zu einer Verbesserung der Reinigung der Garniturträger bei.

Erfindungsgemäß ist vor dem Kaschieren eine Pulverbeschichtung für den Strukturausgleich und zur Haftungserhöhung vorgesehen. Bei dem dabei verwendeten Pulver handelt es sich ebenfalls um Polyester (Co-PES). Das in kleinsten Mengen aufgebrachte Pulver ermöglicht eine Egalisierung von herstellungsbedingten Unebenheiten im Wirrvlies und führt zu einer Verbesserung des durch das Kaschieren zu erreichenden Strukturausgleichs. Dabei hat sich das Auftragen von 25 g/m² bis 30 g/m² Pulver aus Co-PES als besonders geeignet herausgestellt. Das aufgebrachte Pulver dient auch als Haftvermittler und trägt zu einer besseren Verbindung zwischen dem Wirrvlies und der PUR-Folie bei. Das Pulver weist bevorzugterweise eine Feinheit von 200 µm bis 500 µm auf.

In einer weiteren Ausführungsform wird zur Beeinflussung der Flexibilität eine oder mehrere Vliesschichten in den Garniturträger eingebracht, welche als unidirektionale Vliese ausgeführt sind. Durch das Einbringen einer unidirektionalen Schicht wird der Garniturträger starrer gegen mechanische Belastungen in Richtungen parallel zu der unidirektionalen Richtung. Durch eine entsprechende Anordnung der unidirektionalen Schicht kann beispielsweise die Flexibilität der Garniturspitzen in Schwingungsrichtung der Garniturspitzen beeinflusst werden.

Das Verfahren zur Herstellung eines Garniturträgers für flexible oder halbstarre Garnituren umfasst unter anderem die folgenden Schritte:
- Bildung eines getäfelten Wirrvlieses aus Polyester (PES)-Fasern oder Polyamid (PA)-Fasern
- Vernadelung des getäfelten Wirrvlieses
- Erste Kalandrierung nach der Vernadelung zur Einstellung der Dicke und Dichte des Wirrvlieses
- Imprägnierung des erstmalig kalandrierten Wirrvlieses
- Zweite Kalandrierung des imprägnierten Wirrvlieses zur Einstellung der Soll-Dicke des Wirrvlieses

Für das Imprägnieren wird das Wirrvlies in eine wässrige Lösung von Latex getaucht, wobei sich das Wirrvlies mit dem Imprägniermittel vollsaugt. Die überschüssige Menge der wässerigen Lösung wird durch eine anschliessende zweite Kalandrierung abgequetscht und die endgültige Dicke des Wirrvlieses eingestellt.

Die heute gebräuchlichen Garniturträger weisen eine Dicke von 3 mm bis 4 mm auf. Es sind jedoch auch andere Dicken von Garniturträgern möglich.
Der Garniturträger wird zur Herstellung einer flexiblen oder halbstarren Garnitur für die Bearbeitung von textilen Fasern verwendet. Bei der Herstellung der Garnitur werden in einem Setzvorgang Drahthäkchen durch den Garniturträger hindurch gestochen. Die Drahthäkchen bilden auf der Oberseite der Garnitur die Garniturspitzen. Beim Setzvorgang werden die Drahthäkchen in einem den späteren Anforderungen an die Garnitur entsprechenden Abstand voneinander angeordnet. Die Anzahl der dadurch vorhandenen Garniturspitzen pro Fläche wird als Spitzendichte bezeichnet. Aufgrund mechanischer Gegebenheiten der verwendeten Maschinen in der Herstellung der Garnituren ist die in einem Setzvorgang maximal zu erreichende Spitzendichte begrenzt. Ein minimaler Abstand zwischen den Drahthäkchen kann nicht unterschritten werden aufgrund der Drahtgeometrie und der Konstruktion der Setzwerkzeuge.

Im Folgenden wird die Erfindung anhand einer beispielhaften Ausführungsform erklärt und durch Zeichnungen näher erläutert.
- Figur 1: Schematische Darstellung eines Garniturträgers mit eingesetzter flexibler Garnitur nach dem Stand der Technik
- Figur 2: Schematische Darstellung eines Garniturträgers nach der Erfindung

In Figur 1 ist ein bekannter Garniturträger 1 mit eingesetzter flexibler Garnitur 2 dargestellt. Der Garniturträger 1 ist aus mehreren gewobenen Textilschichten 3 zusammengesetzt, die durch Bindemittel oder durch Vulkanisieren mit Kautschuk oder synthetischem Kautschuk zusammengehalten werden. Zusätzlich zu den Textilschichten 3 ist eine Kautschukschicht 5 als Deckschicht 5 vorhanden. Die durch den Garniturträger 1 durchgestochenen Drahthäkchen 4 werden im mehrlagigen Gewebe 3 gehalten. Die Drahthäkchen 4 werden im Betrieb stark beansprucht und sind entsprechend im mehrlagigen Garniturträger 1 verankert. Flexible Garnituren 2, wie auch halbstarre Garnituren, werden meist in Streifen mit einer bestimmten Breite b und einer Dicke d gefertigt und anschliessend in so genannten Deckeln eingesetzt oder auf Walzen aufgezogen.

In Figur 2 ist eine Ausführungsform des Garniturträgers nach der Erfindung schematisch dargestellt. Der Garniturträger 1 ist in der Darstellung einschichtig mit einem Überzug 12 gezeigt. Der Garniturträger 1 ist ein getäfeltes Wirrvlies aus PES-Fasern (10). Das getäfelte Wirrvlies wurde durch Vernadelung verfestigt und durch eine erste Kalandrierung auf eine bestimmte Dicke gebracht. Durch ein anschliessendes Imprägnieren des Garniturträgers 1 wurde ein Polymer 11 in den Garniturträger 1 eingebracht. Durch eine abschliessende zweite Kalandrierung wird die Dicke d erreicht. Auf der Oberseite des Garniturträgers 1 ist über die gesamte Breite b ein Überzug 12 durch Kaschieren mit einer PUR-Folie aufgebracht. Die Oberseite entspricht der Seite, auf welcher später die Drahthäkchen herausstehen und die Garnitur bilden. Der aufgebrachte Überzug 12 dient nicht nur einer Verbesserung der Oberflächenbeschaffenheit des Garniturträgers 1, sodass die Anhaftung von Staub und Schmutz vermindert werden kann, sondern auch der Verbesserung der dauerelastischen Eigenschaften des Garniturträgers.

Die Garniturträger werden in der Regel als endlose Bahnen mit einer bestimmten Länge hergestellt und durch den Setzvorgang mit Drahthäkchen zur Bildung der Garniturspitzen bestückt. Nach Abschluss des gesamten Herstellungsprozesses werden die mit Drahthäkchen bestücken Garniturträger in verwendungsfertige Streifen mit der Breite b geschnitten. Dabei beträgt die Breite b abhängig vom Verwendungszweck zwischen 15 mm und 150 mm.

### Legende

- 1: Garniturträger
- 2: Garniturspitzen
- 3: Textilschicht
- 4: Drahthäkchen
- 5: Deckschicht
- 10: PES-Faser oder PA-Faser
- 11: Polymer
- 12: Überzug

- d: Dicke des Garniturträgers
- b: Breite des Garniturträgers

## Patentansprüche

1. Garniturträger (1) für flexible oder halbstarre Garnituren, wobei der Garniturträger (1) ein durch Vernadelung (21) verfestigtes getäfeltes Wirrvlies ist, wobei das Wirrvlies aus einer Polyester (PES)- oder Polyamid (PA)-Faser (10) gebildet und mit einem Polymer (11) imprägniert ist, **dadurch gekennzeichnet, dass** durch Kaschieren mit einer Polyurethan (PUR)-Folie (12) ein Strukturausgleich zur Egalisierung von herstellungsbedingten Unebenheiten im Wirrvlies zumindest einer Oberfläche des Wirrvlieses vorgesehen ist, wobei vor dem Kaschieren eine Pulverbeschichtung auf dem Wirrvlies für den Strukturausgleich und zur Haftungserhöhung zwischen dem Wirrvlies und der PUR-Folie (12) vorgesehen ist und dass das Wirrvlies aus mindestens 30 bis 60 Täfelungen aufgebaut ist.

2. Garniturträger (1) nach Anspruch 1, **dadurch gekennzeichnet, dass** die PES- oder PA-Fasern (10) eine Stapellänge von 30 mm bis 80 mm und eine Faserfeinheit von 1,0 dtex bis 5,0 dtex aufweisen.

3. Garniturträger (1) nach einem der Ansprüche 1 oder 2, **dadurch gekennzeichnet, dass** die PES- oder PA-Fasern (10) eine spezifische Festigkeit von 25 cN/tex bis 60 cN/tex aufweisen.

4. Garniturträger (1) nach einem der vorangehenden Ansprüche, **dadurch gekennzeichnet, dass** das imprägnierte Wirrvlies eine Dichte von 0,4 g/cm³ bis 0,5 g/cm³ aufweist.

5. Garniturträger (1) nach einem der vorangehenden Ansprüche, **dadurch gekennzeichnet, dass** die PUR-Folie (12) eine Stärke von 0,1 mm bis 0,5 mm, bevorzugterweise 0,2 mm bis 0,4 mm aufweist.

6. Verfahren zur Herstellung eines Garniturträgers (1) für flexible oder halbstarre Garnituren (2) wobei
- aus Polyester (PES)-Faser oder Polyamid (PA)-Faser (10) ein getäfeltes Wirrvlies gebildet wird, wobei das Wirrvlies aus mindestens 30 bis 60 Täfelungen aufgebaut wird
- das getäfelte Wirrvlies einer Vernadelung unterzogen wird
- das vernadelte Wirrvlies einer ersten Kalandrierung unterzogen wird
- das vernadelte und erstmalig kalandrierte Wirrvlies mit einem Polymer (11) imprägniert wird
- das Wirrvlies nach der Imprägnierung durch eine zweite Kalandrierung auf eine gleichmässige Dicke (d) gebracht wird
- eine Pulverbeschichtung auf dem Wirrvlies für den Strukturausgleich und zur Haftungserhöhung aufgebracht wird
- ein Überzug (12) mit einer Polyurethan (PUR)-Folie durch Kaschieren auf das Wirrvlies über der Pulverbeschichtung aufgebracht wird

7. Garnitur für die Bearbeitung von textilen Fasern mit einem Garniturträger (1) und Garniturspitzen (2), wobei die Garniturspitzen (2) durch Drahthäkchen (4) gebildet sind, welche in einem Setzvorgang durch den Garniturträger (1) hindurch gestochen sind, **dadurch gekennzeichnet, dass** der Garniturträger (1) nach einem der Ansprüche 1 bis 5 ausgebildet ist.

## Claims

1. A clothing carrier (1) for flexible or semi-rigid clothings, **characterized in that** the clothing carrier (1) is a plaited random fiber sheet consolidated by needling (21), wherein the random fiber sheet is formed from a polyester (PES) or polyamide (PA) fiber (10) and is impregnated with a polymer (11), **characterized in that** by a lamination with a polyurethane (PUR) film (12) a structural compensation to equalize production-induced irregularities in the random fiber sheet of at least one surface of the random fiber sheet is provided, wherein a powder coating for the structural compensation and for increasing adhesion is provided before the lamination and that the random fiber sheet is formed from at least 30 to 60 plaitings.

2. The clothing carrier (1) according to claim 1, **characterized in that** the PES or PA fibers (10) have a staple length of 30 mm to 80 mm and a fineness of 1.0 dtex to 5.0 dtex.

3. The clothing carrier (1) according to one of claims 1 or 2, **characterized in that** the PES or PA fibers (10) have a specific tenacity of 25 cN/tex to 60 cN/tex.

4. The clothing carrier (1) according to any one of the preceding claims, **characterized in that** the impregnated random fiber sheet has a density of 0.4 g/cm³ to 0.5 g/cm³.

5. The clothing carrier (1) according to any one of the preceding claims, **characterized in that** the PUR film (12) has a thickness of 0.1 mm to 0.5 mm, preferably 0.2 mm to 0.4 mm.

6. A method for producing a clothing carrier (1) for flexible or semi-rigid clothings (2), wherein
- a plaited random fiber sheet is formed from polyester (PES) fibers or polyamide (PA) fibers (10), wherein the random fiber sheet is formed from at least 30 to 60 plaitings
- the plaited random fiber sheet is subjected to needling
- the needled random fiber sheet is subjected to a first calendering
- the needled random fiber sheet, which has been calendered for a first time, is impregnated with a polymer (11)
- after the impregnation, the random fiber sheet is brought to a constant thickness (d) by means of a second calendaring
- a powder coating for the structural compensation and for increasing adhesion is applied
- a coating (12) of a polyurethane (PUR) film is applied by lamination on the random fiber sheet above the powder coating

7. A clothing for processing textile fibers, comprising a clothing carrier (1) and clothing tips (2), wherein the clothing tips (2) are formed by wire hooks (4), which are pierced through the clothing carrier (1) in a setting process, **characterized in that** the clothing carrier (1) is designed according to any one of claims 1 to 5.

## Revendications

1. Support de garniture (1) pour garnitures souples ou semi-rigides, dans lequel le support de garniture (1) est un non tissé à fibres embrouillées empilé, consolidé par aiguilletage (21), dans lequel le non tissé à fibres embrouillées est formé à partir d'une fibre (10) de polyester (PES) ou de polyamide (PA) et imprégné avec un polymère (11), **caractérisé en ce qu'**une compensation structurelle d'au moins une surface du non tissé à fibres embrouillées, pour égaliser des rugosités dans le non tissé à fibres embrouillées, dues à la fabrication, est prévue par contrecollage avec un film (12) de polyuréthane (PUR), dans lequel, avant le contrecollage, un revêtement en poudre est prévu sur le non tissé à fibres embrouillées pour compenser la structure et pour augmenter l'adhérence entre le non tissé à fibres embrouillées et le film de PUR (12), et **en ce que** le non tissé à fibres embrouillées est composé d'au moins 30 à 60 empilages.

2. Support de garniture (1) selon la revendication 1, **caractérisé en ce que** les fibres de PES ou de PA (10) présentent une longueur de coupe de 30 mm à 80 mm et une finesse de fibres de 1,0 dtex à 5,0 dtex.

3. Support de garniture (1) selon l'une quelconque des revendications 1 ou 2, **caractérisé en ce que** les fibres de PES ou de PA (10) présentent une résistance spécifique de 25 cN/tex à 60 cN/tex.

4. Support de garniture (1) selon l'une quelconque des revendications précédentes, **caractérisé en ce que** le non tissé à fibres embrouillées imprégné présente une densité de 0,4 g/cm³ à 0,5 g/cm³.

5. Support de garniture (1) selon l'une quelconque des revendications précédentes, **caractérisé en ce que** le film de PUR (12) présente une épaisseur de 0,1 mm à 0,5 mm, de préférence de 0,2 mm à 0,4 mm.

6. Procédé de fabrication d'un support de garniture (1) pour garnitures souples ou semi-rigides (2), dans lequel
- un non tissé à fibres embrouillées empilé est formé à partir de fibres de polyester (PES) ou de fibres de polyamide (PA) (10), le non tissé à fibres embrouillées étant assemblé à partir d'au moins 30 à 60 empilages,
- le non tissé à fibres embrouillées empilé est soumis à un aiguilletage,
- le non tissé à fibres embrouillées aiguilleté est soumis à un premier calandrage,
- le non tissé à fibres embrouillées aiguilleté et calandré une première fois est imprégné avec un polymère (11),
- après imprégnation, le non tissé à fibres embrouillées est appliqué avec une épaisseur homogène (d) par un deuxième calandrage,
- un revêtement en poudre est appliqué sur le non tissé à fibres embrouillées pour compenser la structure et pour augmenter l'adhérence,
- une couche (12) avec un film de polyuréthane (PUR) est appliquée au non tissé à fibres embrouillées par contrecollage sur le revêtement en poudre.

7. Garniture pour le traitement de fibres textiles avec un support de garniture (1) et des pointes de garniture (2), les pointes de garniture (2) étant formées par des crochets de fil métallique (4) piqués à travers le support de garniture (1) au cours d'une opération de placement, **caractérisée en ce que** le support de garniture (1) est réalisé selon l'une quelconque des revendications 1 à 5.
